# EUROPÄISCHE PATENTANMELDUNG

(11) **EP 4 588 635 A1**
(43) Veröffentlichungstag der Anmeldung: **23.07.2025**
(21) Anmeldenummer: 24152819.9
(22) Anmeldetag: 19.01.2024
(51) Int. Cl.: B27N 3/02, B27N 3/04, B27N 3/18, B27N 7/00, B27N 1/02

(54) **HOLZWERKSTOFFPLATTE UND VERFAHREN ZU IHRER HERSTELLUNG**

(71) Anmelder: Pfleiderer Deutschland GmbH, 92318 Neumarkt (DE)
(72) Erfinder: Liese, Christoph, 92318 Neumarkt (DE); Brommer, Ekkehard, 92318 Neumarkt (DE)
(74) Vertreter: Von Rohr Patentanwälte Partnerschaft mbB

(57) **Zusammenfassung**

Die vorliegende Erfindung betrifft eine Holzwerkstoffplatte mit anorganisch basierten Partikeln sowie ein Verfahren zu ihrer Herstellung.

## Beschreibung

Die vorliegende Erfindung betrifft das technische Gebiet der Holzwerkstoffe.

Insbesondere betrifft die vorliegende Erfindung eine Holzwerkstoffplatte mit anorganisch basierten Partikeln, welche sich zur Verwendung als Konstruktionsplatte eignet.

Darüber hinaus betrifft die vorliegende Erfindung die Verwendung einer Holzwerkstoffplatte als Konstruktionsplatte, insbesondere für den Trockenbau und für den Innenausbau.

Schließlich betrifft die vorliegende Erfindung eine Verfahren zur Herstellung einer Holzwerkstoffplatte.

Holzwerkstoffplatten, wie etwa Spanplatten, OSB-Platten oder auch Holzfaserplatten, werden bereits seit einigen Jahrzehnten intensiv im Innenausbau sowie im Möbelbau verwendet. Holzwerkstoffplatten sind weniger stabil als Vollholz. Sie weisen aufgrund ihrer Struktur, d.h. infolge des Zerkleinerns des Vollholzes und des erneuten Zusammenfügens der Holzteilchen, jedoch z.B. bessere Dämmeigenschaften als Vollholz auf und quellen in Gegenwart von Feuchtigkeit nicht auf. Die Eigenschaften des Holzes, die in Abhängigkeit von der Faserrichtung bestehen, sowie das Quell- und Schwundverhalten des Holzes bei Feuchtigkeit oder Trockenheit werden in der Holzwerkstoffplatte durch die Zerkleinerung und das erneute Zusammenfügen ausgeglichen.

Darüber hinaus können Holzwerkstoffplatten mit verschiedenen Eigenschaften ausgerüstet und mit weiteren, bspw. dekorativen, Lagen kombiniert werden. So gibt es etwa fungizid-resistente oder feuchtigkeitsbeständige Platten ebenso wie vielfältig gestaltbare dekorative Platten für den Möbelbau.

Verwendet werden Holzwerkstoffplatten je nach Typ beim Trockenbau zum Erstellen von Innen- oder Außenwänden, als Stützen-, Balken-, Decken- und Dachschrägenbekleidung oder als Trockenestriche und Fußböden. Je nach Platteneigenschaften und Konstruktion werden Holzwerkstoffplatten für nicht tragende, aussteifende oder auch tragende Bauteile genutzt.

Auch im Möbelbau bietet sich die Verwendung von Holzwerkstoffplatten aus verschiedenen Gründen an. Massivholz in Form von Vollholz ist im Hinblick auf die Möglichkeit des Verzugs oder der Rissbildung des Holzes nicht für alle Anwendungen geeignet. Auch sind Möbel aus Holzwerkstoffen in der Regel deutlich günstiger als Massivholzmöbel aus Vollholz.

Darüber hinaus stellen Holzwerkstoffe bzw. deren Verarbeitung zu Holzwerkstoffplatten auch eine Form einer wirtschaftlichen Holzverarbeitung dar, da ein wesentlicher Teil der Platten aus Abfall- bzw. Koppelprodukten der Holzbe- und -verarbeitung in Form von Holzspänen oder -fasern, die sich ansonsten kaum wirtschaftlich sinnvoll nutzen lassen, besteht.

Neben einem holzbasierten Werkstoff, etwa Holzspänen oder -fasern, wird für die Herstellung von Holzwerkstoffplatten ein Bindemittel, klassischerweise auch Leim genannt, benötigt. Vereinfacht umfasst die Herstellung einer Holzwerkstoffplatte dabei mehrere Schritte. Zunächst wird mittels Hacker und Zerspaner der holzbasierte Werkstoff zubereitet, etwa in Form von Spänen. Für die Beleimung bzw. das Versetzen mit dem Bindemittel und das anschließende Pressen muss der holzbasierte Werkstoff eine erforderliche Sollfeuchte aufweisen, was in der Regel einen Trocknungsschritt notwendig macht. Der Ablauf des Trocknungsschrittes ist dabei von den Parametern Holzart, Spanabmessung, Rohdichte und Eingangsfeuchte abhängig.

Nach der Trocknung wird der holzbasierte Werkstoff maschinell gesichtet. Durch die Sichtung kann der holzbasierte Werkstoff seinem Einsatz entsprechend beleimt bzw. mit dem Bindemittel versetzt werden. Das Beleimen umfasst dabei die Prozessstufen: Herstellen des Bindemittels bzw. der Leimflotte, Dosierung des holzbasierten Werkstoffs sowie Bindemittelauftrag und Vermischen von holzbasierte Werkstoff und Bindemittel.

Nachdem der holzbasierte Werkstoff mit dem Bindemittel gemischt, d.h. beleimt, ist, wird diese Mischung zu einem Vlies bzw. einer Matte gestreut. Dieses wird unter Einwirkung von Druck und hohen Temperaturen zu Platten verpresst. Alte Pressen sind als Ein- oder Mehretagenpressen ausgeführt, während moderne Systeme in kontinuierlicher Arbeitsweise arbeiten. Nach dem Pressen werden die Platten abschließend konditioniert (Lagerung über eine Woche, um Feuchtigkeit und Wärme in der Platte auszugleichen), besäumt und geschliffen.

Aufgrund ihrer hervorragenden Eigenschaften werden Holzwerkstoffplatten auch im Bereich der Konstruktion, insbesondere im Bereich des Trockenbaus und für den Innenausbau, in vielfältiger Weise eingesetzt. Ein Nachteil von Holzwerkstoffplatten gegenüber den insbesondere im Bereichs des Trockenbaus und Innenausbaus weit verbreiteten Rigipsplatten ist, dass Holzwerkstoffplatten aufgrund des Bindemittels nur schlecht mit anorganischen Stoffen, wie beispielsweise Putzen, beschichtet werden können. Diese Materialinkompatibilität beschränkt den Einsatz von Holzwerkstoffplatten, obwohl Holzwerkstoffplatten aufgrund der im Vergleich zu Rigipsplatten oftmals hohen Biegefestigkeit einfacher und schneller in Rahmen- oder Ständerbauweise ohne zusätzliche versteifende Elemente verarbeitet werden können. Darüber hinaus ist bei Holzwerkstoffplatten auch keine zwei- oder dreifache Beplankung notwendig, um eine ausreichend hohe Tragfähigkeit einer Wand zu erreichen.

Es hat im Stand der Technik bereits Versuche gegeben, einen Teil der Holzspäne oder -fasern in Holzwerkstoffplatten durch anorganische Füllstoffe zu ersetzen, um Holz einzusparen.

So beschreibt die EP 2 944 621 B9 eine Holzfaserplatte, welche 50 bis 99,0 Gewichtsteile an Holzfasern verschiedener Klassierungen sowie 1 bis 50 Gewichtsteile eines calciumcarbonathaltigen Materials sowie 0,5 bis 20 Gewichtsteile eines Bindemittels und gegebenenfalls ein Wachs aufweist.

Weiterhin offenbart die EP 3 606 711 B1 ein Verfahren zur Herstellung einer holzbasierten dekorativen Platte, zu deren Herstellung ein Grundkörper aus einem Holzwerkstoff mit einer Beschichtungsmasse versehen wird, welche neben einem Bindemittel einen anorganischen Füllstoff aufweist.

Die Einarbeitung von anorganischen Füllstoffen in Holzwerkstoffe hat jedoch den gravierenden Nachteil, dass eine homogene Verteilung der Füllstoffe in dem Holzwerkstoff, insbesondere in dem Leim, kaum möglich ist. Üblicherweise kommt es zur Bildung von Agglomeraten, welche die Eigenschaften der Holzwerkstoffplatten negativ beeinflussen. Um eine bessere Verteilung der Füllstoffe in dem Holzwerkstoff zur gewährleisten, werden im Stand der Technik dem holzbasierten Werkstoff gelegentlich bei der Herstellung der Holzwerkstoffplatten Dispersionen von anorganischen Füllstoffen zugesetzt. Auch dies führt jedoch nicht zu der notwendigen homogenen Verteilung der Füllstoffe, so dass die resultierenden Holzwerkstoffplatten bereichsweise unterschiedliche Eigenschaften aufweisen. Darüber hinaus führen die Aggregate bei der abschließenden Bearbeitung der Holzwerkstoffplatten, insbesondere dem Sägen, zu Problemen. So kommt es immer wieder zu einem Ausreißen des Holzwerkstoffs, was zu einer Belastung der Werkzeuge und somit zu einem schnelleren Verschleiß, insbesondere von Sägen und Sägeblättern, führt.

Es fehlt im Stand der Technik somit weiterhin an einer Holzwerkstoffplatte, welche sich in hervorragender Weise für den Innenausbau bzw. Trockenbau eignet und welche problemlos mit anorganischen Beschichtungen, insbesondere Putzen, beschichtet werden kann. Darüber hinaus fehlt es im Stand der Technik weiterhin an einer Holzwerkstoffplatte, die einen hohen Anteil an anorganischen Füllstoffen aufweist und trotzdem wie eine übliche Holzwerkstoffplatte verarbeitet, insbesondere konfektioniert werden kann.

Der vorliegenden Erfindung liegt daher die Aufgabe zugrunde, die vorgenannten, mit dem Stand der Technik verbundenen Nachteile auszuräumen, zumindest jedoch abzuschwächen.

Insbesondere ist eine Aufgabe der vorliegenden Erfindung darin zu sehen, eine Holzwerkstoffplatte bereitzustellen, welche sich in hervorragender Weise für den Innenausbau bzw. Trockenbau eignet und welche mit anorganischen Materialien beschichtet werden kann.

Eine weitere Aufgabe der vorliegenden Erfindung ist darin zu sehen, eine Holzwerkstoffplatte mit anorganischen Füllstoffen bereitzustellen, welche wie übliche Holzwerkstoffplatten verarbeitet und konfektioniert werden kann.

Darüber hinaus ist eine Aufgabe der vorliegenden Erfindung, eine Holzwerkstoffplatte mit einem breiten Anwendungsspektrum zu ökonomisch günstigen Bedingungen bereitzustellen.

Die zuvor genannte Aufgabe wird erfindungsgemäß gemäß einem ersten Aspekt der vorliegenden Erfindung durch eine Holzwerkstoffplatte nach Anspruch 1 gelöst; weitere, vorteilhafte Ausgestaltungen der erfindungsgemäßen Holzwerkstoffplatte sind Gegenstand der diesbezüglichen Unteransprüche.

Weiterer Gegenstand der vorliegenden Erfindung gemäß einem zweiten Aspekt der vorliegenden Erfindung ist die Verwendung einer Holzwerkstoffplatte nach Anspruch 13.

Wiederum weiterer Gegenstand der vorliegenden Erfindung gemäß einem dritten Aspekt der vorliegenden Erfindung ist ein Verfahren zur Herstellung einer Holzwerkstoffplatte nach Anspruch 14; weitere, vorteilhafte Ausgestaltungen dieses Erfindungsaspekts sind Gegenstand der diesbezüglichen Unteransprüche.

Es versteht sich von selbst, dass Besonderheiten, Merkmale, Ausgestaltungen und Ausführungsformen sowie Vorteile oder dergleichen, welche nachfolgend zu Zwecken der Vermeidung von unnötigen Wiederholungen nur zu einem Erfindungsaspekt ausgeführt werden, selbstverständlich in Bezug auf die übrigen Erfindungsaspekte entsprechend gelten, ohne dass dies einer ausdrücklichen Erwähnung bedarf.

Zudem gilt, dass alle im Folgenden genannten Werte- bzw. Parameterangaben oder dergleichen grundsätzlich mit genormten bzw. standardisierten oder explizit angegebenen Bestimmungsverfahren oder aber mit dem Fachmann auf diesem Gebiet an sich geläufigen Bestimmungsmethoden ermittelt bzw. bestimmt werden können.

Darüber hinaus versteht es sich von selbst, dass alle gewichts- oder mengenbezogenen Prozentangaben vom Fachmann derart ausgewählt werden, dass in der Summe 100 % resultieren.

Dies vorausgeschickt, wird im Folgenden die vorliegende Erfindung eingehender beschrieben.

Gegenstand der vorliegenden Erfindung - gemäß einem **ersten** Aspekt der vorliegenden Erfindung - ist somit eine Holzwerkstoffplatte, wobei die Holzwerkstoffplatte anorganisch basierte Partikel in Mengen von mindestens 5 Gew.-%, bezogen auf die Holzwerkstoffplatte, enthält.

Vorzugsweise enthält die Holzwerkstoffplatte anorganisch basierte Partikel in Mengen von mindestens 10 Gew.-%, insbesondere mindestens 15 Gew.-%, vorzugsweise mindestens 20 Gew.-%, bezogen auf die Holzwerkstoffplatte.

Die erfindungsgemäße Holzwerkstoffplatte ist somit vorzugsweise ein Hybridplatte, welche die Vorteile von Holzwerkstoffplatten, nämlich insbesondere leichte Verarbeitbarkeit sowie hohe Steifigkeit und mechanische Belastbarkeit bei geringem Eigengewicht, mit den Vorteilen von mineralischen Platten für den Innen- und Trockenausbau, insbesondere Gipskartonplatten, verbindet, nämlich ein einfaches Beschichten und Verputzen mit insbesondere anorganischen Materialien.

Durch den hohen Gehalt an anorganischen bzw. anorganisch basierten Materialien in der erfindungsgemäßen Holzwerkstoffplatte werden die Eigenschaften, insbesondere die Oberflächeneigenschaften der Holzwerkstoffplatte denen von anorganischen Materialien angenähert, so dass diese problemlos mit weiteren anorganischen Materialien, insbesondere Putzsystemen, kombiniert werden können.

Darüber hinaus ist die erfindungsgemäße Holzwerkstoffplatte deutlich leichter als rein anorganisch basierte Platten aus beispielsweise Metall, Glas oder Gips und kann folglich einfach verarbeitet werden.

Die erfindungsgemäße Holzwerkstoffplatte zeichnet sich durch eine sehr homogene Verteilung der anorganisch basierten Partikel aus, wodurch insbesondere auch eine sehr belastungsfreie Verarbeitung und Konfektionierung möglich ist, d.h. beim Sägen bzw. Konfektionieren der Holzwerkstoffplatten auf der Baustelle oder während des Herstellungsprozesses werden die Werkzeuge, insbesondere Sägeblätter, nicht stärker beansprucht als bei der Konfektionierung bzw. dem Zurechtschneiden von Holzwerkstoffplatten ohne Füllstoff.

Darüber hinaus weist die erfindungsgemäße Holzwerkstoffplatte gegenüber reinen Holzwerkstoffplatten einen verbesserten Brandwiderstand auf, wobei die Platte jedoch weiterhin eine Holzwerkstoffplatte ist, mit den zuvor beschriebenen Vorteilen.

Im Gegensatz zur klassischen Verwendung von Füllstoffen, welche die Eigenschaften eines Materials nicht ändern sollen, weist die erfindungsgemäße Holzwerkstoffplatte große Mengen an anorganisch basierten Partikeln auf, um die Eigenschaften, insbesondere Oberflächeneigenschaften, der Holzwerkstoffplatte gezielt zu beeinflussen und einzustellen.

Unter einem anorganisch basierten Partikel ist im Rahmen der vorliegenden Erfindung ein Partikel zu verstehen, welcher überwiegend aus anorganischen Materialien besteht. Vorzugsweise sind die anorganisch basierten Partikel anorganische Partikel, d.h. Partikel aus einem anorganischen Material.

Im Rahmen der vorliegenden Erfindung hat es sich bewährt, wenn die Holzwerkstoffplatte die anorganisch basierten Partikel in Mengen von 5 bis 50 Gew.-%, insbesondere 5 bis 40 Gew.-%, vorzugsweise 5 bis 35 Gew.-%, bevorzugt 5 bis 30 Gew.-%, besonders bevorzugt 10 bis 30 Gew.-%, ganz besonders bevorzugt 15 bis 30 Gew.-%, insbesondere bevorzugt 20 bis 30 Gew.-%, bezogen auf die Holzwerkstoffplatte, aufweist.

Was nun das Material der anorganisch basierten Partikel anbelangt, so kann dieses aus einer Vielzahl von Materialien ausgewählt werden. Im Rahmen der vorliegenden Erfindung hat es sich jedoch bewährt, wenn das Material der anorganisch basierten Partikel ausgewählt ist aus der Gruppe von Lehm, Ton, Kreide, Calciumcarbonat, Gips, Calciumsilikat, Siliciumdioxid, Kieselsäuren und deren Mischungen. In diesem Zusammenhang hat es sich bewährt, wenn das Material der anorganisch basierten Partikel ausgewählt ist aus der Gruppe von Lehm, Gips, Calciumsilikat, Siliciumdioxid, Kieselsäuren und deren Mischungen. Besonders gute Ergebnisse werden erhalten, wenn das Material der anorganischen Partikel ausgewählt ist aus der Gruppe von Lehm, Gips und deren Mischungen. Im Rahmen der vorliegenden Erfindung wird es ganz besonders bevorzugt, wenn das Material der anorganisch basierten Partikel Gips ist.

Im Rahmen der vorliegenden Erfindung ist es üblicherweise vorgesehen, dass die anorganisch basierten Partikel eine Partikelgrößenverteilung D90 im Bereich von 1 bis 300 µm, insbesondere 5 bis 250 µm, vorzugsweise 10 bis 200 µm, bevorzugt 20 bis 150 µm, besonders bevorzugt 50 bis 120 µm, aufweisen.

Die anorganisch basierten Partikel werden somit vorzugsweise in Form eines Pulvers, insbesondere eines feinen Pulvers, in die Holzwerkstoffplatte eingearbeitet.

Darüber hinaus kann es gleichfalls vorgesehen sein, dass die anorganisch basierten Partikel eine Partikelgrößenverteilung D50 im Bereich von 1 bis 50 µm, vorzugsweise 2 bis 40 µm, bevorzugt 3 bis 30 µm, aufweisen.

Die entsprechenden Partikelgrößen und Partikelgrößenverteilungen können mit Bestimmungsmethoden auf Basis einer Siebanalyse, auf Basis von Laserstreuung oder dergleichen bestimmt werden. Die jeweiligen Bestimmungsmethoden sind dem Fachmann als solche wohlbekannt, so dass es diesbezüglich keiner weiteren Ausführungen bedarf.

Erfindungsgemäß wird unter einem Holzwerkstoff ein Werkstoff aus lignocellulose- bzw. holzhaltigem Material, insbesondere Holzspänen oder Holzfasern, verstanden, welche über ein Bindemittel verbunden sind. Lignocellulosehaltige Materialien sind dabei bspw. unter anderem auch Stroh, Flachs, Hanf oder auch Bagasse. Vorteilhaft ist das lignocellulosehaltige Material ein holzhaltiges Material, wie beispielsweise Rundholz, Industrieholz (Sägewerks- und Hobelreste), Altholz, Bohr- und Restholz sowie Schwach- und Durchforstungsholz bzw. ein vergleichbares holzhaltiges Material.

Im Rahmen der vorliegenden Erfindung kann es vorgesehen sein, dass die erfindungsgemäße Holzwerkstoffplatte ein einzelnes lignocellulose- bzw. holzhaltiges Material oder auch eine Mischung verschiedener lignocellulose- bzw. holzhaltiger Materialien enthält.

Darüber hinaus kann es auch sein, dass die Holzwerkstoffplatte eine oder mehrere Schichten aufweist. Die einzelnen Schichten können aus gleichen oder unterschiedlichen Holzwerkstoffen bestehen, d.h. sich beispielsweise in Art, Zusammensetzung und Gehalt an lignocellulose- bzw. holzhaltigem Material, Bindemittel, anorganisch basierten Partikeln und ggf. Additiven unterscheiden.

Was nun die Zusammensetzung der Holzwerkstoffplatte im Hinblick auf das lignocellulose- bzw. holzhaltige Material, das in der Holzwerkstoffplatte verwendet wird, anbelangt, so hat es sich bewährt, wenn das lignocellulose- bzw. holzhaltige Material ausgewählt ist aus lignocellulose- bzw. holzhaltigen Spänen und/oder Fasern, insbesondere ausgewählt aus der Gruppe von Laubhölzern, Nadelhölzern, Altholz, Stroh, Bast, Flachs, Hanf, Bagasse, Bambus, Pflanzenschrot, Altpapier, Altpappe, Altkarton und deren Mischungen, insbesondere Laubhölzern, Nadelhölzern, Altholz und deren Mischungen.

Das lignocellulolsehaltige bzw. holzhaltige Material stammt dabei vorzugsweise aus Quellen, bei welchen der Holzwerkstoff als Kopplungs- bzw. Abfallprodukt anfällt. Insofern handelt es sich bei dem lignocellulose- bzw. holzhaltigen Material vorzugsweise um Holz bzw. holzhaltiges Material, welches ausgewählt ist aus der Gruppe von Rundholz, Industrieholz, Sägewerksholz, Holzresten, Altholz, Bauholz, Restholz, Schwachholz, Durchforstungsholz und deren Mischungen, insbesondere Industrieholz, Altholz, Restholz und deren Mischungen. Auf diese Weise kann eine effiziente Wertschöpfung sichergestellt werden und wird Holz aus Primärquellen geschont, was unter Umweltschutz- und Nachhaltigkeitsaspekten als vorteilhaft zu beurteilen ist.

Gemäß einer bevorzugten Ausführungsform der vorliegenden Erfindung ist es vorgesehen, dass die Holzwerkstoffplatte Holzpartikel und/oder Holzfasern aufweist.

Im Hinblick auf die Partikelgröße des lignocellulose- bzw. holzhaltigen Materials, insbesondere die Partikelgröße der Holzspäne bzw. Holzfasern hat es sich bewährt, wenn die Partikelgröße im Bereich von 0,5 bis 200 mm variiert. Holzspäne besitzen vorzugsweise eine Größe in einem Bereich von 0,5 bis 15 mm bzw. Holzfasern eine Größe in einem Bereich von 1 bis 6 mm. Gleichermaßen ist es im Rahmen der vorliegenden Erfindung auch möglich, dass Grobspäne verwendet werden. Hier hat es sich bewährt, wenn die Grobspäne eine Größe in einem Bereich von 100 mm bis 200 mm in Bezug auf die Länge, 10 bis 50 mm in Bezug auf die Breite, 0,6 bis 1,5 mm in Bezug auf die Dicke des Grobspans aufweisen.

Im Rahmen der vorliegenden Erfindung ist es vorzugsweise vorgesehen, dass die Holzwerkstoffplatte das lignocellulose- bzw. holzhaltige Material, insbesondere die Holzpartikel und/oder Holzfasern, in Mengen von mindestens 50 Gew.-%, insbesondere mindestens 60 Gew.-%, vorzugsweise mindestens 65 Gew.-%, bevorzugt mindestens 70 Gew.-%, besonders bevorzugt mindestens 80 Gew.-%, bezogen auf die Holzwerkstoffplatte, aufweist.

Bei der erfindungsgemäßen Holzwerkstoffplatte handelt es sich - wie zuvor bereits ausgeführt - trotz des hohen Anteils an anorganisch basierten Partikeln, welche die Oberflächeneigenschaften der Holzwerkstoffplatte ändern, um eine Holzwerkstoffplatte, welche weiterhin über die Vorzüge einer füllstofffreien Holzwerkstoffplatte verfügt, nämlich hohe Biegefestigkeit, geringe Feuchtequellung, geringer Schwund sowie eine geringe Rohdichte.

Im Rahmen der vorliegenden Erfindung kann es weiterhin vorgesehen sein, dass die Holzwerkstoffplatte das lignocellulose- bzw. holzhaltige Material, insbesondere die Holzpartikel und/oder die Holzfasern, in Mengen von bis zu 95 Gew.-%, insbesondere von bis zu 93 Gew.-%, vorzugsweise von bis zu 90 Gew.-%, bezogen auf die Holzwerkstoffplatte, aufweist.

Darüber hinaus ist es gemäß einer bevorzugten Ausführungsform der vorliegenden Erfindung weiterhin vorgesehen, dass die Holzwerkstoffplatte das lignocellulose- bzw. holzhaltige Material, insbesondere die Holzpartikel und/oder Holzfasern, in Mengen von 50 bis 95 Gew.-%, insbesondere 60 bis 95 Gew.-%, vorzugsweise 65 bis 93 Gew.-%, bevorzugt 70 bis 93 Gew.-%, besonders bevorzugt 80 bis 90 Gew.-%, bezogen auf die Holzwerkstoffplatte, aufweist.

Im Rahmen der vorliegenden Erfindung ist es üblicherweise vorgesehen, dass die Holzwerkstoffplatte mindestens ein Bindemittel, insbesondere mindestens ein organisches Bindemittel, aufweist.

Unter einem Bindemittel wird im Rahmen der vorliegenden Erfindung eine bindend wirkende Zusammensetzung verstanden. Die bindende Wirkung des Bindemittels beruht dabei regelmäßig auf einer Hauptkomponente, die an der Phasengrenze zu Partikeln chemische Bindungen herstellen oder begünstigen bzw. Effekte wie beispielsweise Adsorption und Adhäsion bzw. Reibung auslösen oder vergrößern kann. In diesem Sinne ist das Bindemittel dafür vorgesehen, unterschiedliche Stoffe, hier lignocellulosehaltige Materialien und anorganische Partikel, miteinander zu verbinden, indem es diese Stoffe aufnimmt, anlagert, zusammenhält, vernetzt oder verklebt. Neben der Hauptkomponente sind in einem Bindemittel oftmals auch Hilfs- bzw. Zusatzstoffe, wie beispielsweise pH-Stellmittel, Entschäumer, Stabilisatoren oder dergleichen sowie gegebenenfalls ein Lösungsmittel enthalten.

Im Rahmen der vorliegenden Erfindung hat es sich bewährt, wenn das Bindemittel ausgewählt ist aus der Gruppe von polymerem Diphenylmethandiisocyanat (PDMI), Harnstoff-Formaldehydharzen (UF), Phenol-Formaldehydharzen (PF), Resorzin-Formaldehydharzen, Phenol-Resorzin-Formaldehydharzen, Melamin-Formaldehydharzen (MF), Melamin-Harnstoff-Formaldehydharzen (MUF), Harnstoff-Melamin-Phenol-Formaldehydharzen (UMPF), biogenen Bindemitteln und deren Mischungen. Unter einem biogenen Bindemittel ist im Rahmen der vorliegenden Erfindung ein Bindemittel zu verstehen, welches zumindest eine Komponente biologischen Ursprungs aufweist. Vorzugsweise ist das biogene Bindemittel ausgewählt aus ligninbasierten Bindemitteln, stärkebasierten Bindemitteln, proteinbasierten Bindemitteln und deren Mischungen.

Im Rahmen der vorliegenden Erfindung wird es somit bevorzugt, wenn das Bindemittel ausgewählt ist aus der Gruppe von Diphenylmethandiisocyanat (PDMI), Harnstoff-Formaldehydharzen (UF), Phenol-Formaldehydharzen (PF), Resorzin-Formaldehydharzen, Phenol-Resorzin-Formaldehydharzen, Melamin-Formaldehydharzen (MF), Melamin-Harnstoff-Formaldehydharzen (MUF), Harnstoff-Melamin-Phenol-Formaldehydharzen (UMPF), ligninbasierten Bindemitteln, stärkebasierten Bindemitteln, proteinbasierten Bindemitteln und deren Mischungen.

Gemäß einer bevorzugten Ausführungsform der vorliegenden Erfindung ist es vorgesehen, dass das Bindemittel ausgewählt ist aus der Gruppe von polymerem Diphenylmethandiisocyanat (PDMI), biogenen Bindemitteln und deren Mischungen. Weiterhin ist es im Rahmen der vorliegenden Erfindung bevorzugt, wenn das Bindemittel ausgewählt ist aus der Gruppe von polymerem Diphenylmethandiisocyanat (PDMI), ligninbasierten Bindemitteln, stärkebasierten Bindemitteln, proteinbasierten Bindemitteln und deren Mischungen. Ganz besonders gute Ergebnisse werden im Rahmen der vorliegenden Erfindung erhalten, wenn das Bindemittel polymeres Diphenylmethandiisocyanat (PDMI) ist.

Im Rahmen der vorliegenden Erfindung wird es dabei bevorzugt, wenn das Bindemittel formaldehydfrei ist.

Was nun die Menge anbelangt, in welchen die Holzwerkstoffplatte das Bindemittel enthält, so kann diese naturgemäß in weiten Bereichen variieren.

Im Rahmen der vorliegenden Erfindung kann es insbesondere vorgesehen sein, dass die Holzwerkstoffplatte das Bindemittel in Mengen von bis zu 25 Gew.-%, insbesondere bis zu 20 Gew.-%, vorzugsweise bis zu 15 Gew.-%, bevorzugt bis zu 10 Gew.-%, bezogen auf die Holzwerkstoffplatte, aufweist.

Gleichermaßen kann es vorgesehen sein, dass die Holzwerkstoffplatte das Bindemittel in Mengen von 0,1 bis 25 Gew.-%, insbesondere 0,5 bis 20 Gew.-%, vorzugsweise 1 bis 15 Gew.-%, bevorzugt 2 bis 10 Gew.-%, bezogen auf die Holzwerkstoffplatte, aufweist.

Gemäß einer bevorzugten Ausführungsform der vorliegenden Erfindung weist die Holzwerkstoffplatte
(a) ein lignocellulose- bzw. holzhaltiges Material, insbesondere Holzspäne und/oder Holzfasern, insbesondere in Mengen von 50 bis 95 Gew.-%,
(b) mindestens ein Bindemittel, insbesondere in Mengen von 0,1 bis 25 Gew.-%, und
(c) anorganisch basierte Partikel, insbesondere in Mengen von 5 bis 50 Gew.-%, jeweils bezogen auf die Holzwerkstoffplatte, auf.

Für diese besondere und bevorzugte Ausführungsform der vorliegenden Erfindung gelten sämtliche zuvor genannten Merkmale, Vorteile und Besonderheiten entsprechend.

Darüber hinaus kann es im Rahmen der vorliegenden Erfindung vorgesehen sein, dass die Holzwerkstoffplatte mindestens ein Additiv aufweist. Wenn die Holzwerkstoffplatte ein Additiv aufweist, so ist das Additiv üblicherweise ausgewählt aus der Gruppe von Farbstoffen, Dispergiermitteln, Bioziden, Brandschutzmitteln, Härtern und deren Mischungen.

Wenn die Holzwerkstoffplatte mindestens ein Additiv aufweist, so hat es sich bewährt, wenn die Holzwerkstoffplatte das Additiv in Mengen von höchstens 5 Gew.-%, insbesondere höchstens 4 Gew.-%, vorzugsweise höchstens 3 Gew.-%, bevorzugt höchstens 2 Gew.-%, ganz besonders bevorzugt höchstens 1 Gew.-%, bezogen auf die Holzwerkstoffplatte, aufweist.

Gleichermaßen kann es vorgesehen sein, dass die Holzwerkstoffplatte das Additiv in Mengen von 0,1 bis 5 Gew.-%, insbesondere 0,1 bis 4 Gew.-%, vorzugsweise 0,2 bis 3 Gew.-%, bevorzugt 0,2 bis 2 Gew.-%, besonders bevorzugt 0,3 bis 1 Gew.-%, bezogen auf die Holzwerkstoffplatte, aufweist.

Gemäß einer weiteren bevorzugten Ausführungsform der vorliegenden Erfindung kann es vorgesehen sein, dass die Holzwerkstoffplatte
(a) ein lignocellulose- bzw holzhaltiges Material, insbesondere Holzspäne und/oder Holzfasern, insbesondere in Mengen von 50 bis 95 Gew.-%,
(b) mindestens ein Bindemittel, insbesondere in Mengen von 0,1 bis 25 Gew.-%,
(c) anorganisch basierte Partikel, insbesondere in Mengen von 5 bis 50 Gew.-%, und
(d) gegebenenfalls mindestens ein Additiv, insbesondere in Mengen von 0,1 bis 5 Gew.-%,
jeweils bezogen auf die Holzwerkstoffplatte, aufweist.

Im Rahmen der vorliegenden Erfindung ist es üblicherweise vorgesehen, dass die Holzwerkstoffplatte eine Faserplatte oder ein Spanplatte ist.

Besonders gute Ergebnisse werden im Rahmen der vorliegenden Erfindung erhalten, wenn die Holzwerkstoffplatte ein Holzspanwerkstoff, auch Holzspanplatte genannt, oder eine Holzfaserplatte, ist.

Gemäß einer bevorzugten Ausführungsform der vorliegenden Erfindung ist es vorgesehen, dass die Holzwerkstoffplatte ausgewählt ist aus der Gruppe von Spanplatten (Flachpressplatten), Strangpressplatten, Grobspanplatten (OSB-Platten), Spanstreifenholz (LSL), mitteldichten Faserplatten (MDF-Platten), hochdichten Faserplatten (HDF-Platten) und ultraleichten Faserplatten (ULF-Platten). Vorzugsweise ist die Holzwerkstoffplatte ausgewählt aus Spanplatten, insbesondere Flachpressplatten, und mitteldichten Faserplatten (MDF-Platten).

Darüber hinaus kann es im Rahmen der vorliegenden Erfindung weiterhin vorgesehen sein, dass die Holzwerkstoffplatte eine Rohdichte im Bereich von 400 bis 1.000 kg/m³, insbesondere 450 bis 950 kg/m³, vorzugsweise 500 bis 900 kg/m³, bestimmt nach EN 323:1993, aufweist. Die erfindungsgemäße Holzwerkstoffplatte ist somit relativ leicht und kann problemlos als Konstruktionsplatte für den Innen- und Trockenausbau verwendet werden.

Wenn die erfindungsgemäße Holzwerkstoffplatte eine Spanplatte ist, so hat es sich bewährt, wenn die Holzwerkstoffplatte eine Rohdichte im Bereich von 400 bis 1.000 kg/m³, insbesondere 500 bis 900 kg/m³, vorzugsweise 600 bis 900 kg/m³, bestimmt nach EN 323:1993, aufweist.

Wenn die Holzwerkstoffplatte eine Holzfaserplatte, insbesondere MDF-Platte, ist, so hat es sich bewährt, wenn die Holzwerkstoffplatte eine Rohdichte im Bereich von 400 bis 1.000 kg/m³, insbesondere 450 bis 950 kg/m³, vorzugsweise 500 bis 900 kg/m³, bestimmt nach EN 323:1993, aufweist.

Im Rahmen der vorliegenden Erfindung ist es weiterhin üblicherweise vorgesehen, dass die Holzwerkstoffplatte eine Biegefestigkeit im Bereich von 10 bis 40 N/mm², insbesondere 12 bis 35 N/mm², vorzugsweise 13 bis 30 N/mm², bevorzugt 15 bis 30 N/mm², bestimmt nach EN 310:1993, aufweist. Die erfindungsgemäße Holzwerkstoffplatte weist somit Biegefestigkeiten auf, welche klassischen mineralisch basierten Platten für den Trocken- bzw. Innenausbau deutlich überlegen sind. Die erfindungsgemäße Holzwerkstoffplatte kann daher in einfacher Rahmen- oder Ständerbauweise verbaut werden, ohne dass zusätzliche versteifende Elemente, wie beispielsweise C-Profile, benötigt werden.

Die erfindungsgemäße Holzwerkstoffplatte hat üblicherweise eine Länge im Bereich von 2 bis 3 m und eine Breite im Bereich von 0,5 bis 1,5 m. Die Dicke der Holzwerkstoffplatte variiert üblicherweise im Bereich von 1 bis 10 cm, vorzugsweise von 2 bis 5 cm, bevorzugt von 2 bis 3 cm. Durch die geringen Dichten kann die erfindungsgemäße Holzwerkstoffplatte wie übliche Konstruktionsplatten von einer oder maximal 2 Personen verarbeitet werden.

Gemäß einer bevorzugten Ausführungsform der vorliegenden Erfindung ist es vorgesehen, dass die Holzwerkstoffplatte eine maximale Feuchtequellung von 10 %, insbesondere 8 %, vorzugsweise 6 %, bevorzugt 5 %, besonders bevorzugt weniger als 5 %, bestimmt nach DIN EN 317:1993 (Spanplatten und Faserplatten; Bestimmung der Dickenquellung nach Wasserlagerung), aufweist. Durch die geringe Feuchtequellung kann die erfindungsgemäße Holzwerkstoffplatte problemlos als Konstruktionsplatte verwendet werden, da sie form- und maßstabil ist und bei schwankender Feuchtigkeit der Umgebung weder quillt noch schwindet.

Darüber hinaus ist es im Rahmen der vorliegenden Erfindung vorzugsweise vorgesehen, dass die Holzwerkstoffplatte die Brandwiderstandsklasse B-s1-d0 nach EN 13823 (Prüfverfahren zum SBI (Single Burning Item)) aufweist.

Gemäß einer weiteren Ausführungsform der vorliegenden Erfindung ist es vorgesehen, dass die Holzwerkstoffplatte auf zumindest einer Seite kaschiert ist, vorzugsweise mit einem Papier kaschiert ist. Darüber hinaus kann es gleichfalls vorgesehen sein, dass die Holzwerkstoffplatte auf beiden Seiten kaschiert ist, vorzugsweise an beiden Seiten mit Papier kaschiert ist.

Eine Kaschierung, insbesondere Papierkaschierung, wird im Rahmen der vorliegenden Erfindung üblicherweise nur dann verwendet, wenn die erfindungsgemäße Holzwerkstoffplatte eine Spanplatte ist. Bei Faserplatten kann in der Regel auf eine Papierkaschierung verzichtet werden.

Es zeigt die einzige Figur einen bevorzugten Verfahrensablauf zur Herstellung einer erfindungsgemäßen Holzwerkstoffplatte in Form einer Faserplatte.

Weiterer Gegenstand der vorliegenden Erfindung - gemäß einem **zweiten** Aspekt der vorliegenden Erfindung - ist die Verwendung einer zuvor genannten erfindungsgemäßen Holzwerkstoffplatte als Konstruktionsplatte, insbesondere als Konstruktionsplatte für den Innenausbau oder den Trockenbau.

Wie zuvor bereits geschildert, eignet sich die erfindungsgemäße Holzwerkstoffplatte in hervorragender Weise für den Innenausbau oder den Trockenbau, da sie in hohem Maße formstabil und mit anorganischen Materialien kompatibel ist und beispielsweise problemlos verputzt werden kann.

Für weitere Einzelheiten zu diesem Erfindungsaspekt kann auf die obigen Ausführungen zu der erfindungsgemäßen Holzwerkstoffplatte verwiesen werden, welche in Bezug auf die erfindungsgemäße Verwendung in entsprechender Weise gelten.

Wiederum weiterer Gegenstand der vorliegenden Erfindung - gemäß einem **dritten** Aspekt der vorliegenden Erfindung - ist ein Verfahren zur Herstellung einer Holzwerkstoffplatte, insbesondere wie zuvor beschrieben, wobei
(a) zunächst ein lignocellulose- bzw. holzhaltiges Material, insbesondere in partikulärer Form, vorzugsweise Holzfasern und/oder Holzspänen, bereitgestellt wird, und
(b) nachfolgend das lignocellulose- bzw. holzhaltige Material, insbesondere die Holzspäne und/oder Holzfasern, mit einem Bindemittel und anorganisch basierten Partikeln versetzt, insbesondere gemischt, wird, wobei die anorganisch basierten Partikel, insbesondere in Pulverform, dem lignocellulose- bzw. holzhaltigen Material in Mengen von mindestens 5 Gew.-%, bezogen auf die resultierende Holzwerkstoffplatte, vor, während oder nach dem Versetzen mit dem organischen Bindemittel zugegeben werden oder wobei die anorganisch basierten Partikel dem organischen Bindemittel, insbesondere in Pulverform, in Mengen von mindestens 5 Gew.-%, bezogen auf die resultierende Holzwerkstoffplatte, zugegeben und die Mischung anschließend zu dem lignocelluslose- bzw. holzhaltigen Material gegeben wird.

Gemäß einer bevorzugten Ausführungsform der vorliegenden Erfindung wir das erfindungsgemäße Verfahren derart durchgeführt, dass
(a) zunächst ein lignocellulose- bzw. holzhaltiges Material, insbesondere in partikulärer Form, vorzugsweise Holzfasern und/oder Holzspänen, bereitgestellt wird, und
(b) nachfolgend das lignocellulose- bzw. holzhaltige Material, insbesondere die Holzspäne und/oder Holzfasern, mit einem Bindemittel versetzt, insbesondere gemischt, wird, wobei dem Bindemittel oder dem mit organischem Bindemittel versehenen lignocellulose- bzw. holzhaltigen Material anorganisch basierte Partikel, insbesondere in Pulverform, in Mengen von mindestens 5 Gew.-%, bezogen auf die resultierende Holzwerkstoffplatte, zugegeben werden.

Im Rahmen der vorliegenden Erfindung ist es vorzugsweise vorgesehen, die anorganisch basierten Partikel zu dem mit einem organischen Bindemittel versehenen lignocellulose- bzw. holzhaltigen Material, insbesondere den Holzspänen und/oder Holzfasern, gegeben werden, insbesondere in feiner Verteilung und/oder unter Durchmischung, oder dass das lignocellulose- bzw. holzhaltige Material, insbesondere die Holzspäne und/oder Holzfasern, mit dem Bindemittel und den anorganisch basierten Partikeln gemeinsam gemischt wird.

Besonders bevorzugt wird es im Rahmen der Erfindung, wenn
(a) zunächst ein lignocellulose- bzw. holzhaltiges Material, insbesondere in partikulärer Form, vorzugsweise Holzfasern und/oder Holzspänen, bereitgestellt wird, und
(b) nachfolgend das lignocellulose- bzw. holzhaltige Material, insbesondere die Holzspäne und/oder Holzfasern, mit einem Bindemittel versetzt, insbesondere gemischt, wird, wobei dem mit dem organischen Bindemittel versehenen lignocellulose- bzw. holzhaltigen Material anorganisch basierte Partikel, insbesondere in Pulverform, in Mengen von mindestens 5 Gew.-%, bezogen auf die resultierende Holzwerkstoffplatte, zugegeben werden.

Eine Zugabe der anorganisch basierten Partikel zu dem mit dem organischen Bindemittel versehenen lignocellulose- bzw. holzhaltigen Material, insbesondere den Holzspänen und/oder Holzfasern, ist insbesondere bei der Herstellung von Faserplatten, vorzugsweise MDF-Platten, bevorzugt. Hierdurch kann auch bei den sehr feinen (Holz-)Fasern eine Aggregatbildung der anorganisch basierten Partikel vermieden werden und die Oberflächen der mit dem Bindemittel versetzten bzw. benetzten Holzfasern werden sehr gleichmäßig mit anorganischen Partikeln belegt, so dass eine sehr homogene Verteilung der anorganisch basierten Partikel in der Holzwerkstoffplatte, insbesondere Holzfaserplatte, erzielt werden kann.

Falls im Rahmen der vorliegenden Erfindung die Holzwerkstoffplatte eine Holzfaserplatte ist, so hat es sich bewährt, wenn das Verfahren zur Herstellung der Holzwerkstoffplatte die folgenden Verfahrensschritte umfasst:
(a) Bereitstellen von Holzfasern,
(b) nachfolgendes Versetzen der Holzfasern mit einem Bindemittel, insbesondere einem organischen Bindemittel, insbesondere unter intensiver Durchmischung,
(c) Versetzen der mit einem Bindemittel versehenen Holzfasern mit anorganisch basierten Partikeln, insbesondere mit pulverförmigen anorganisch basierten Partikeln, in fein verteilter Form unter Durchmischung, in Mengen von mindestens 5 Gew.-%, bezogen auf die resultierende Holzfaserplatte, und
(d) anschließende Verarbeitung der mit einem Bindemittel und anorganisch basierten Partikel versehenen Holzfasern zu einer Holzfaserplatte.

Im Rahmen der vorliegenden Erfindung kann es insbesondere vorgesehen sein, dass die Holzfasern vor oder nach einem Trocknungsvorgang im Verfahrensschritt (b) mit einem Bindemittel, insbesondere organischen Bindemittel, versetzt, insbesondere durchmischt werden. Dies bedeutet, die Holzfasern können in Verfahrensschritt (b) mit einem Bindemittel, insbesondere organischen Bindemittel, versetzt werden, bevor oder nachdem sie einem Trocknungsvorgang unterzogen werden.

Im Rahmen der vorliegenden Erfindung ist es weiterhin möglich, dass die Versetzung der Holzfasern mit dem Bindemittel im Rahmen einer Blowline-Beleimung oder einer Trockenbeleimung, durchgeführt wird.

Im Rahmen der Blowline-Beleimung werden die noch feuchten, aus dem Refiner kommenden Holzfasern in einer Blowline mit dem organischen Bindemittel unter starker Durchmischung versetzt, wodurch eine sehr homogene Verteilung des organischen Bindemittels auf den Holzfasern stattfindet. Anschließend werden in der Blowline die anorganisch basierten Partikel in feiner Verteilung eingedüst, so dass sie auf der Leimoberfläche haften.

Bei der Trockenbeleimung werden die Holzfasern zunächst getrocknet und anschließend wird unter Durchwirbelung das Bindemittel auf die getrockneten Fasern aufgebracht, insbesondere aufgedüst. Nach Aufbringung des Bindemittels werden die mit dem organischen Bindemittel versetzten Holzfasern mit den anorganisch basierten Partikeln versetzt, vorzugsweise durch Ein- oder Aufdüsen.

Im Rahmen der vorliegenden Erfindung ist eine Blowline-Beleimung bevorzugt.

Üblicherweise schließt sich an das Versetzen der Holzfasern mit den anorganisch basierten Partikeln ein Trocknungsvorgang an. Der Trocknungsvorgang wird vorzugsweise sowohl nach einer Blowline-Beleimung als auch einer Trockenbeleimung durchgeführt, um den Feuchtgehalt der Holzfasern auf für die weitere Verarbeitung optimale Werte einzustellen.

Weiterhin kann es vorgesehen sein, dass die Fasern gesichtet, d.h. nach ihren Größen klassiert werden.

Üblicherweise wird nach dem Versetzen mit dem organischen Bindemittel, der Beleimung und dem Versetzen mit den anorganisch basierten Partikeln sowie dem Trocknen eine Sichtung der Fasern vorgenommen, um für die Holzwerkstoffplatten jeweils optimale Faserzusammensetzungen bereitstellen zu können.

Die Weiterverarbeitung der Fasern zu einer Holzwerkstoffplatte erfolgt üblicherweise durch Heißpressen. Hierzu werden zunächst vorzugsweise die gegebenenfalls zuvor gesichteten Fasern zu einer Matte gestreut. Die Matte wird anschließend vorzugsweise kalt vorgepresst. Schließlich wird ein Heißpressen durchgeführt, üblicherweise bei Temperaturen im Bereich von 150 bis 230 °C und bei einem Druck von 2 bis 3 MPa. Das Pressen kann dabei in Ein- oder Mehretagenpressen erfolgen, vorzugsweise wird jedoch mit kontinuierlich arbeitenden Pressen gearbeitet, da diese einen höheren Durchsatz ermöglichen.

Üblicherweise schließt sich ein Verfahrenssschritt der Endbearbeitung an, nämlich ein Besäumen und Kappen der Holzwerkstoffplatten, um sie auf die richtige Größe zu konfektionieren.

Wie zuvor bereits dargelegt, kann das erfindungsgemäße Verfahren auch zur Herstellung eines Holzspanwerkstoffs verwendet werden.

Gemäß einer bevorzugten Ausführungsform der vorliegenden Erfindung ist somit das erfindungsgemäße Verfahren ein Verfahren zur Herstellung eines Holzspanwerkstoffs, wobei Holzspäne und ein Bindemittel, vorzugsweise ein organisches Bindemittel, mit anorganisch basierten Partikeln, insbesondere in Pulverform, in Mengen von mindestens 5 Gew.-%, homogen gemischt und die mit dem organischen Bindemittel und den anorganischen Partikeln versehenen Holzspäne anschließend zu einem Holzwerkstoff, insbesondere einer Holzspanplatte, weiterverarbeitet werden.

Die Weiterverarbeitung zur Holzwerkstoffplatte erfolgt üblicherweise durch Heißpressen.

Zur Verarbeitung der mit einem organischen Bindemittel und anorganischen Partikeln versehenen Holzspäne zu einem Holzspanwerkstoff werden die mit einem organischen Bindemittel und anorganischen Partikeln versehenen Holzspäne zu Vliesen gestreut und die Vliese anschließend zu einem Holzspanwerkstoff verpresst.

Für weitergehende Einzelheiten zu diesem Erfindungsaspekt kann auf die obigen Ausführungen zu den übrigen Aspekten der vorliegenden Erfindung verwiesen werden, welche in Bezug auf das erfindungsgemäße Verfahren in entsprechender Weise gelten.

Der Gegenstand der vorliegenden Erfindung wird nachfolgend anhand der Figurendarstellung in exemplarischer und nicht beschränkender Weise verdeutlicht.

Es zeigt die Figurendarstellung eine bevorzugtes erfindungsgemäßes Verfahren 1 zur Herstellung einer Holzfaserplatte 15.

Die in der Figur dargestellte Verfahrensführung zur Herstellung einer Holzfaserplatte 15 beginnt mit dem Ausgangsstoff Holz 12 und endet mit einer der Holzfaserplatte 15.

In einem ersten Verfahrensschritt des Zerkleinerns 2 wird lignocellulosehaltiges Material, vorzugsweise holzhaltiges Material, bevorzugt Holz 12, zerkleinert. Als lignocellulosehaltiges Material können unter anderem Stroh, Flachs, Hanf oder auch Bagasse eingesetzt werden, vorteilhafterweise wird allerdings ein holzhaltiges Material, insbesondere Holz 12 verwendet. Das Holz 12 kann dabei aus allen geeigneten holzhaltigen Materialien ausgewählt sein. Üblicherweise ist das Holz 12 ausgewählt aus Rundholz (Stammholz), Industrieholz (Sägewerks- und Hobelreste), Altholz, Bohr- und Restholz sowie Schwach- und Durchforstungsholz bzw. vergleichbaren holzhaltigen Materialien erhalten.

Größe Holzstücke, insbesondere Rundholz, werden üblicherweise entrindet und vorzugsweise in Scheibenhackern oder Trommelhackern zu Hackschnitzeln zerkleinert.

Das zerkleinerte Holz 12, insbesondere die Hackschnitzel, werden anschließend im Allgemeinen in einem Verfahrensschritt des Reinigens 3 gereinigt, insbesondere mittels Trockenreinigung und/oder Nassreinigung, um sie von Verunreinigungen zu befreien.

Anschließend wird das zerkleinerte und gereinigte Holz 12 vorzugsweise einem Verfahrensschritt der hydrothermischen Behandlung 4 unterzogen, insbesondere bei Temperaturen von bis zu 100 °C und einem Druck von 8 bis 10 bar. Hierbei werden die Mittellamellen der Holzzellen erweicht, was eine spätere Zerfaserung begünstigt.

Im Anschluss wird das Holz 12, insbesondere die Hackschnitzel, einem Verfahrensschritt des Zerfaserns 5 unterzogen. Das Zerfasern 5 wird üblicherweise in einem Refiner durchgeführt, in welchem die zerkleinerten und erweichten Holzstücke zwischen zwei gerillten Mahlscheiben zerfasert werden.

Die Fasern werden üblicherweise anschließend über eine Blasleitung bzw. Blowline unter Druck aus dem Refiner herausgeführt, insbesondere herausgeblasen. In der Blasleitung bzw. der Blowline werden die Holzfasern vorzugsweise einem Verfahrensschritt des Mischens 6 unterzogen. Hierbei werden die Holzfasern zunächst in einer ersten Verfahrensstufe des Mischens 6 mit einem organischen Bindemittel 13 versetzt, insbesondere durch Eindüsen des Bindemittels 13 in die Blasleitung bzw. Blowline. Durch die Turbulenzen in der Blasleitung bzw. Blowline werden die Holzfasern gleichmäßig mit dem organischen Bindemittel benetzt. Das Bindemittel ist vorzugsweisse ausgewählt aus der Gruppe von Diphenylmethandiisocyanat (PDMI), Harnstoff-Formaldehydharzen (UF), Phenol-Formaldehydharzen (PF), Resorzin-Formaldehydharzen, Phenol-Resorzin-Formaldehydharzen, Melamin-Formaldehydharzen (MF), Melamin-Harnstoff-Formaldehydharzen (MUF), Harnstoff-Melamin-Phenol-Formaldehydharzen (UMPF), ligninbasierten Bindemitteln, stärkebasierten Bindemitteln, proteinbasierten Bindemitteln und deren Mischungen.

Anschließend werden in einer zweiten Verfahrensstufe des Mischens 6, vorzugsweise immer noch in der Blasleitung bzw. Blowline, anorganisch basierte Partikel 14 zu den mit dem Bindemittel 13 versehenen Holzfasern hinzugegeben, vorzugsweise in feiner Verteilung eingedüst. Hierdurch werden die Oberflächen der mit dem organischen Bindemittel 13 versehenen Holzfasern gleichmäßig mit anorganisch basierten Partikeln 14 belegt.

Das Material der anorganisch basierten Partikel 14 ist vorzugswese ausgewählt aus der Gruppe von Lehm, Ton, Kreide, Calciumcarbonat, Gips, Calciumsilikat, Siliciumdioxid, Kieselsäure und deren Mischungen. In diesem Zusammenhang hat es sich bewährt, wenn das Material der anorganisch basierten Partikel 14 ausgewählt ist aus der Gruppe von Lehm, Gips, Calciumsilikat, Siliciumdioxid, Kieselsäuren und deren Mischungen. Besonders gute Ergebnisse werden erhalten, wenn das Material der anorganischen Partikel 14 ausgewählt ist aus der Gruppe von Lehm, Gips und deren Mischungen. Im Rahmen der vorliegenden Erfindung wird es ganz besonders bevorzugt, wenn das Material der anorganisch basierten Partikel 14 Gips ist.

Vorzugsweise weisen die anorganisch basierten Partikel 14 eine Partikelgrößenverteilung D90 im Bereich von 1 bis 300 µm, insbesondere 5 bis 250 µm, vorzugsweise 10 bis 200 µm, bevorzugt 20 bis 150 µm, besonders bevorzugt 50 bis 120 µm, auf.

Gleichfalls kann vorgesehen sein, dass die anorganisch basierten Partikel 14 eine Partikelgrößenverteilung D50 im Bereich von 1 bis 50 µm, vorzugsweise 2 bis 40 µm, bevorzugt 3 bis 30 µm, aufweisen.

Die mit einem organischen Bindemittel 13 und anorganisch basierten Partikeln 14 versetzten Holzfasern werden anschließend üblicherweise in einem Verfahrensschritt des Trocknens 7 unterzogen, wodurch eine gezielte Restfeuchte, üblicherweise zwischen 9 und 11 %, der Holzfasern eingestellt wird.

Die getrockneten Holzfasern können anschließend vorzugsweise einem Verfahrensschritt des Sichtens 8 unterworfen werden, in welchem sie klassiert werden. Durch gezieltes Zusammenmischen von Holzfasern unterschiedlicher Größen ist stets eine optimale Zusammensetzung des Holzfaserwerkstoffs gegeben.

Alternativ zu einer Versetzung der feuchten Holzfasern mit dem Bindemittel und den anorganisch basierten Partikeln 14, insbesondere in einer Blowline, ist es auch möglich, die Holzfasern zunächst zu trocknen und anschließend mit dem Bindemittel 13 und den anorganisch basierten Partikeln 14 zu versetzen. Hierbei wird vorzugsweise in analoger Weise vorgegangen, d.h. es werden vorzugsweise zunächst die Holzfasern mit dem organischen Bindemittel 13 versetzt und anschließend die mit dem organischen Bindemittel 13 versetzten Holzfasern mit den anorganisch basierten Partikeln 14, versetzt.

Nach der Sichtung 8 der Holzfasern erfolgt die Weiterverarbeitung der Fasern zur Holzfaserplatte 15. Hierzu werden üblicherweise in einem Verfahrensschritt des Streuens 9 die Fasern zu einer Matte gestreut und die Matte gegebenenfalls geglättet.

Nach dem Streuen 9 wird die Matte üblicherweise einem Verfahrensschritt des Pressens 10 unterzogen. Vorzugsweise wird die Matte hierbei zunächst kalt vorgepresst. Nach dem Vorpressen folgt dann das Heißpressen, vorzugsweise in einer kontinuierlich arbeitenden Presse oder auch in einer Ein- oder Mehretagenpresse. Die Temperaturen während des Heißpressens betragen zwischen 150 und 230 °C und der Druck 2 bis 3 MPa.

Nach dem Pressen werden die Holzwerkstoffe üblicherweise einem Verfahrensschritt der Endbearbeitung 11 unterzogen, in welchem die Holzwerkstoffe insbesondere besäumt und gekappt sowie ggf. kaschiert werden.

### Bezugszeichenliste:

| | | | |
|---|---|---|---|
| 1 | Verfahren | 9 | Streuen |
| 2 | Zerkleinern | 10 | Pressen |
| 3 | Reinigen | 11 | Endbearbeiten |
| 4 | hydrothermisches Behandeln | 12 | Holz |
| 5 | Zerfasern | 13 | Bindemittel |
| 6 | Mischen | 14 | anorganisch basierte Partikel |
| 7 | Trocknen | 15 | Holzfaserplatte |
| 8 | Sichten | | |

## Patentansprüche

1. Holzwerkstoffplatte
**dadurch gekennzeichnet,**
**dass** die Holzwerkstoffplatte anorganisch basierte Partikel in Mengen von mindestens 5 Gew.-%, bezogen auf die Holzwerkstoffplatte, enthält.

2. Holzwerkstoffplatte nach Anspruch 1, **dadurch gekennzeichnet, dass** die Holzwerkstoffplatte die anorganisch basierten Partikel in Mengen von 5 bis 50 Gew.-%, insbesondere 5 bis 40 Gew.-%, vorzugsweise 5 bis 35 Gew.-%, bevorzugt 5 bis 30 Gew.-%, besonders bevorzugt 10 bis 30 Gew.-%, ganz besonders bevorzugt 15 bis 30 Gew.-%, insbesondere bevorzugt 20 bis 30 Gew.-%, bezogen auf die Holzwerkstoffplatte, aufweist.

3. Holzwerkstoffplatte nach Anspruch 1 oder 2, **dadurch gekennzeichnet, dass** die anorganisch basierten Partikel ausgewählt sind aus der Gruppe von Lehm, Ton, Kreide, Calciumcarbonat, Gips, Calciumsilikat, Siliciumdioxid, Kieselsäuren und deren Mischungen.

4. Holzwerkstoffplatte nach Anspruch 3, **dadurch gekennzeichnet, dass** die anorganisch basierten Partikel ausgewählt sind aus der Gruppe von Lehm, Gips und deren Mischungen, vorzugsweise Gips ist.

5. Holzwerkstoffplatte nach einem der vorangehenden Ansprüche, **dadurch gekennzeichnet, dass** die Holzwerkstoffplatte lignocellulosehaltige Materialien, insbesondere holzhaltige Materialien, vorzugsweise Holzpartikel und/oder Holzfasern, aufweist.

6. Holzwerkstoffplatte nach Anspruch 5, **dadurch gekennzeichnet, dass** die Holzwerkstoffplatte das lignocellulosehaltige Material, insbesondere die Holzpartikel und/oder Holzfasern, in Mengen von mindestens 50 Gew.-%, insbesondere mindestens 60 Gew.-%, vorzugsweise mindestens 65 Gew.-%, bevorzugt mindestens 70 Gew.-%, besonders bevorzugt mindestens 80 Gew.-%, bezogen auf die Holzwerkstoffplatte, aufweist.

7. Holzwerkstoffplatte nach einem der vorangehenden Ansprüche, **dadurch gekennzeichnet, dass** die Holzwerkstoffplatte mindestens ein Bindemittel, insbesondere mindestens ein organisches Bindemittel, aufweist.

8. Holzwerkstoffplatte nach Anspruch 7, **dadurch gekennzeichnet, dass** die Holzwerkstoffplatte das Bindemittel in Mengen von bis zu 25 Gew.-%, insbesondere bis zu 20 Gew.-%, vorzugsweise bis zu 15 Gew.-%, bevorzugt bis zu 10 Gew.-%, bezogen auf die Holzwerkstoffplatte, aufweist.

9. Holzwerkstoffplatte nach einem der vorangehenden Ansprüche, **dadurch gekennzeichnet, dass** die Holzwerkstoffplatte eine Faserplatte oder eine Spanplatte ist.

10. Holzwerkstoffplatte nach einem der vorangehenden Ansprüche, **dadurch gekennzeichnet, dass** die Holzwerkstoffplatte ein Holzspanwerkstoff oder eine Holzfaserplatte ist.

11. Holzwerkstoffplatte nach einem der vorangehenden Ansprüche, **dadurch gekennzeichnet, dass** die Holzwerkstoffplatte eine Rohdichte im Bereich von 400 bis 1.000 kg/m³, insbesondere 450 bis 950 kg/m³, vorzugsweise 500 bis 900 kg/m³, bestimmt nach EN 323:1993, aufweist.

12. Holzwerkstoffplatte nach einem der vorangehenden Ansprüche, **dadurch gekennzeichnet, dass** die Holzwerkstoffplatte an zumindest einer Seite kaschiert ist, vorzugsweise mit einem Papier kaschiert ist.

13. Verwendung einer Holzwerkstoffplatte nach einem der Ansprüchen 1 bis 12 als Konstruktionsplatte, insbesondere als Konstruktionsplatte für den Innenausbau.

14. Verfahren zur Herstellung einer Holzwerkstoffplatte, insbesondere nach einem der Ansprüche 1 bis 12,
**dadurch gekennzeichnet,**
**dass**
(a) zunächst ein lignocellulosehaltiges Material, insbesondere in partikulärer Form, vorzugsweise Holzfasern und/oder Holzspänen, bereitgestellt wird, und
(b) nachfolgend das lignocellulosehaltige Material, insbesondere die Holzspäne und/oder Holzfasern, mit einem Bindemittel und anorganisch basierten Partikeln versetzt, insbesondere gemischt, wird, wobei die anorganisch basierten Partikel, insbesondere in Pulverform, dem lignocellulosehaltigen Material in Mengen von mindestens 5 Gew.-%, bezogen auf die resultierende Holzwerkstoffplatte, vor, während oder nach dem Versetzen mit dem organischen Bindemittel zugegeben werden oder wobei die anorganisch basierten Partikel dem organischen Bindemittel, insbesondere in Pulverform, in Mengen von mindestens 5 Gew.-%, bezogen auf die resultierende Holzwerkstoffplatte, zugegeben und die Mischung anschließend zu dem lignocelluslosehaltigen Material gegeben wird.

15. Verfahren nach Anspruch 14, **dadurch gekennzeichnet, dass**
(a) zunächst ein lignocellulosehaltiges Material, insbesondere in partikulärer Form, vorzugsweise Holzfasern und/oder Holzspänen, bereitgestellt wird, und
(b) nachfolgend das lignocellulosehaltige Material, insbesondere die Holzspäne und/oder Holzfasern, mit einem Bindemittel versetzt, insbesondere gemischt, wird, wobei dem Bindemittel oder dem mit organischem Bindemittel versehenen lignocellulosehaltigen Material, anorganisch basierte Partikel, insbesondere in Pulverform, in Mengen von mindestens 5 Gew.-%, bezogen auf die resultierende Holzwerkstoffplatte, zugegeben werden.

16. Verfahren nach Anspruch 14 oder 15, insbesondere zur Herstellung einer Holzfaserplatte, **dadurch gekennzeichnet, dass** das Verfahren die folgenden Verfahrensschritte umfasst:
(a) Bereitstellen von Holzfasern,
(b) nachfolgendes Versetzen der Holzfasern mit einem Bindemittel, insbesondere einem organischen Bindemittel, insbesondere unter intensiver Durchmischung,
(c) Versetzen der mit einem Bindemittel versehenen Holzfasern mit anorganisch basierten Partikeln, insbesondere mit pulverförmigen anorganisch basierten Partikeln, in fein verteilter Form unter Durchmischung, in Mengen von mindestens 5 Gew.-%, bezogen auf die resultierende Holzfaserplatte, und
(d) anschließende Verarbeitung der mit einem Bindemittel und anorganisch basierten Partikel versehenen Holzfasern zu einer Holzfaserplatte.

17. Verfahren nach Anspruch 14 oder 15, insbesondere zur Herstellung eines Holzspanwerkstoffs, wobei Holzspäne und ein Bindemittel, vorzugsweise ein organisches Bindemittel, mit anorganisch basierten Partikeln, insbesondere in Pulverform, in Mengen von mindestens 5 Gew.-%, homogen gemischt und die mit dem organischen Bindemittel und den anorganischen Partikeln versehenen Holzspäne anschließend zu einem Holzwerkstoff, insbesondere einer Holzspanplatte, weiterverarbeitet werden.
